# EUROPÄISCHE PATENTSCHRIFT

(11) **EP 0 613 975 B1**
(45) Veröffentlichungstag und Bekanntmachung des Hinweises auf die Patenterteilung: **28.08.1996**
(21) Anmeldenummer: 94102778.1
(22) Anmeldetag: 24.02.1994
(51) Int. Cl.: D06P 1/00, D06P 1/653, D06P 1/673

(54) **Ink-Jet-Einphasen-Reaktivdruck**
Reactive ink-jet one-phase printing
Impression reactive par jet d'encre en une phase

(30) Priorität: 02.03.1993 DE 4306433
(43) Veröffentlichungstag der Anmeldung: 07.09.1994
(73) Patentinhaber: HOECHST AKTIENGESELLSCHAFT, 65929 Frankfurt am Main (DE)
(72) Erfinder: von der Eltz, Andreas, Dr., D-60433 Frankfurt am Main (DE); Schrell, Andreas, Dr., D-65929 Frankfurt am Main (DE); Steuernagel, Hans-Helmut, Dr., D-65779 Kelkheim/TS. (DE)

(56) Entgegenhaltungen:
- EP-A- 0 177 449
- US-A- 1 953 908
- CHEMICAL ABSTRACTS, vol. 102, no. 2, 14. Januar 1985, Columbus, Ohio, US; abstract no. 8136, DAS, T. K. ET AL 'Citric acid in textile printing'
- CHEMICAL ABSTRACTS, vol. 84, no. 20, 17. Mai 1976, Columbus, Ohio, US; abstract no. 137151, ISHIZAKI, YOSHIAKI ET AL 'Dyeing or printing of textiles for high lightfastness'
- DATABASE WPI Section Ch, Week 8819, Derwent Publications Ltd., London, GB; Class F06, AN 88-129503 & JP-A-63 072 584 (CANON KK) 2. April 1988
- PATENT ABSTRACTS OF JAPAN vol. 013, no. 177 (M-818)26. April 1989 & JP-A-01 005 882 (TORAY IND INC) 10. Januar 1989
- RESEARCH DISCLOSURE - 13833 Bd. 138, Nr. 10 , Oktober 1975 , HAVANT GB Seite 19 ANONYMOUSLY DISCLOSED 'Acid dyeing of polyamides having a high glass transition temperature'

## Beschreibung

Textilmaterialien, wie Gewebe, Gewirke, Garne und Vliesstoffe, die Cellulosefasern enthalten, können nach bekannten Verfahren mit anionischen Farbstoffen gefärbt werden. In neuerer Zeit kommt zu den klassischen Färbemethoden der Druck-, Auszieh- und Klotz-Verfahren eine moderne Sprühtechnik hinzu, die unter dem Namen "Ink-Jet-Printing" zuerst auf Papier, später auch auf Textilmaterialien angewendet wurde.

Das Ink-Jet- oder Tintenstrahl-Druckverfahren bietet von den berührungslosen Druckverfahren die einzige Möglichkeit, schnell, leise und in hoher Auflösung farbige Bilder zu produzieren. Bei diesem Verfahren verwendet man üblicherweise wäßrige Tinten, die in kleinen Tröpfchen direkt auf das Substrat gesprüht werden. Man unterscheidet dabei ein kontinuierliches Verfahren, bei dem die Tinte gleichmäßig durch eine Düse gepreßt und durch ein elektrisches Feld, abhängig vom zu druckenden Muster, auf das Papier oder in einen Farbfänger gelenkt wird, und ein unterbrochenes Tintenstrahl- oder "Drop-on-Demand"-Verfahren, bei dem der Tintenausstoß nur dort erfolgt, wo ein farbiger Punkt gesetzt werden soll. Bei dem letztgenannten Verfahren wird über einen piezoelektrischen Kristall oder eine beheizte Kanüle (Bubble- oder Thermo-Jet-Verfahren) Druck auf das Tintensystem ausgeübt und so ein Tintentropfen herausgeschleudert. Solche Verfahrensweisen sind in Text. Chem. Color. 19(8), 23 bis 29, und 21(6), 27 bis 32, beschrieben.

Allen Färbeverfahren für cellulosehaltige Substrate ist gemein, daß für die Fixierung eines Reaktivfarbstoffes auf der Faser Alkali benötigt wird. Das Alkali wird vor, nach oder während des Färbeprozesses mitappliziert. Einphasendruck bedeutet die gleichzeitige Aufbringung von Alkali und Farbstoff. Anschließend wird eine Temperaturbehandlung, z. B. mit Trockenhitze, Dampf oder Mikrowelle zur Fixierung des Farbstoffes durchgeführt. Man kann nun das Alkali, beispielsweise NaOH oder Na₂CO₃, direkt der Tinte zusetzen und diese anschließend mit einem Tintenstrahldrucker auf cellulosehaltiges Gewebe versprühen. Das hat den Nachteil, daß die Farbstoffe bei den vorherrschenden pH-Bedingungen schnell hydrolysieren oder im Fall von Vinylsulfon-Farbstoffen vinylisieren und die Tinte nicht länger als einige Stunden haltbar ist. Ferner kommt es zu Ausfällungen innerhalb der Druckkartuschen, die die Düse des Ink-Jet-Druckers verstopfen. Eine Möglichkeit, das genannte Problem zu umgehen, war, anstelle der üblichen Alkalien ein Alkali - freisetzendes Mittel, beispielsweise Natriumtrichloracetat, einzusetzen, das während der anschließenden Temperaturbehandlung Chloroform abspaltet und intermediär Alkali freisetzt (Japanische Patentanmeldungs-Veröffentlichung Sho-63-68680). Hierbei ist es hilfreich, wenn man feuchtigkeitshaltende Mittel einsetzt, wie z. B. N-Methyl-pyrrolidon, Caprolactam oder Glykolether (Japanische Patentanmeldungs-Veröffentlichung Sho-63-145379), da eine gewisse Restfeuchte zur Energieübertragung und Reaktion nötig ist. Die besagte Reaktion verläuft nach folgendem Schema:

Auf diese Weise sind auch Mischgewebe aus Polyester und Cellulose in Kombination mit Dispersionsfarbstoffen bedruckbar. Hier ist eine schonende Alkalizugabe nötig, da viele Dispersionsfarbstoffe empfindlich auf Alkalizugabe reagieren (DE-A-2405057). Eine weitere Möglichkeit ist die Vorbehandlung der Textilien mit Trihalogenacetaten, Trocknung und anschließendes Bedrucken mit Ink-Jet-Tinten (Japanische Patentanmeldungs-Veröffentlichung Hei-3-205179), was jedoch ein Zweiphasen-Druckverfahren darstellt.

Die Aufgabe der vorliegenden Erfindung bestand darin, ein Einphasen-lnk-Jet-Verfahren zum Bedrucken von flächigen Cellulosefasermaterialien oder Cellulosefasern enthaltende Materialien mit Reaktivfarbstoffen zur Verfügung zu stellen, das die Nachteile des Standes der Technik, insbesondere die Zersetzung des Farbstoffes oder eine Freisetzung giftiger Halogenkohlenwasserstoffe, vermeidet.

Es wurde nun gefunden, daß als alkalisch wirkendes Mittel überraschenderweise Alkalifluoride sowie Alkalisalze der Ameisensäure und der Citronensäure beim Ink-Jet-Druckverfahren mit Reaktivfarbstoffen geeignet sind.

Gegenstand der vorliegenden Erfindung ist ein Verfahren zum Bedrucken von flächigen Cellulosefasermaterialien oder Cellulosefasern enthaltenden Materialien mit Reaktivfarbstoffen unter Anwendung eines einphasigen Ink-Jet-Verfahrens oder einer anderen berührungslosen Minimalauftragssprühtechnik und anschließender Fixierung der Reaktivfarbstoffe auf der Faser, dadurch gekennzeichnet, daß die wäßrige Tintenformulierung ein Alkalifluorid, ein Alkaliformiat, ein Alkalicitrat oder eine Mischung der genannten Alkalisalze enthält.

Die bevorzugten Alkalimetalle der genannten Alkalisalze sind Lithium, Natrium und Kalium. Besonders bevorzugte Alkalisalze sind Natriumfluorid, Kaliumfluorid, Lithiumformiat, Natriumformiat, Kaliumformiat, Natriumcitrat, Kaliumcitrat, Lithiumcitrat, insbesondere Natriumformiat und Kaliumfluorid.

Die nach dem erfindungsgemäßen Verfahren bedruckten Fasermaterialien sind Cellulosefasermaterialien, die auch Beimischungen anderer Fasermaterialien, beispielsweise Polyesterfasern, enthalten können. Die Cellulosefasern müssen nicht notwendigerweise vorbehandelt sein, beispielsweise durch alkalihaltige Druck- oder Klotzpasten oder durch Aminierung der Cellulose.

Beispiele für Cellulosefasermaterialien, die nach dem erfindungsgemäßen Verfahren bedruckt werden können, sind Gewebe, Gewirke und Vliese aus Baumwolle, Zellwolle, Viskose oder anderen Regeneratcellulosefasern.

Beispiele für Cellulosefasern enthaltende Materialien, die nach dem erfindungsgemäßen Verfahren bedruckt werden können, sind Gewebe, Gewirke und Vliese, die neben Cellulosefasern Polyamidfasern oder Polyesterfasern enthalten. Besonders bevorzugt sind Mischgewebe aus Polyester/Baumwolle, wobei hier zweckmäßigerweise Mischungen aus Reaktivfarbstoffen mit Dispersionsfarbstoffen verwendet werden.

Die Applikation der Tintenformulierung auf das zu bedruckende Fasermaterial erfolgt mit Hilfe handelsüblicher Tintenstrahl-Drucker, die erforderlichenfalls für großtechnische Zwecke umgerüstet werden. Verwendet werden wäßrige Lösungen der Reaktivfarbstoffe, die die erfindungsgemäßen Alkalisalze in einer Konzentration von 30 bis 300 g/l Lösung, vorzugsweise 100 bis 200 g/l Lösung, enthalten. Die Konzentration des oder der Reaktivfarbstoffe(s) in der Tintenformulierung beträgt 10 bis 200 g pro Liter Tintenformulierung.

Die Farbstofflösungen können Hilfsmittel enthalten, wie sie üblicherweise in den Tinten für Tintenstrahldrucker erforderlichenfalls enthalten sind, wie beispielsweise Antiaggregationsmittel, wie N-Methyl-pyrrolidon, Dimethylformamid und Dimethylacetamid; Netzmittel, wie ionische oder nichtionische Tenside und hydrotrope Substanzen, wie Harnstoff, Caprolactam, Glykol oder einen Glykolmonoalkylether. Hydrotrope Substanzen sind insbesondere dann vorteilhaft, wenn das alkalifreisetzende Mittel in Konzentrationen über 100 g/l Lösung vorhanden ist. Zweckmäßig ist dann ein Zusatz von 5 bis 50 g/l Lösung an hydrotroper Substanz. Vorteilhaft ist auch ein Zusatz kristallwasserhaltiger Salze, beispielsweise Lithiumchlorid, Lithiumsulfat, Natriumcitrat, Natriumsulfat sowie Lithiumformiat, wobei das Kristallwasser bereits in den erfindungsgemäßen Alkalisalzen enthalten sein kann.

Die Reaktivfarbstoffe werden in der von Elektrolytsalzen, wie Natriumchlorid, freien Form eingesetzt. Aber auch handelsübliche Farbstoffpräparationen mit bis zu 50 Gew.-% an Elektrolytsalz lassen sich in der Regel problemlos bei dem erfindungsgemäßen Verfahren mit der Tintenstrahl-Drucktechnik applizieren. Beim Mehrfarbendruck können mehrere Tintenkartuschen hintereinander geschaltet werden, die sich zur Erzeugung des Druckes auf der sich bewegenden Materialbahn mit den heutzutage üblichen Mitteln steuern lassen. Es können auch moderne Mehrkammer-Tintenstrahlpatronen eingesetzt werden, mit welchen in einem Durchgang gleichzeitig mehrere Farben aufgetragen werden können.

Das Druckgut kann bei zwischenzeitlichem Kartuschenwechsel bis zu viermal erneut eingelegt werden. In handelsüblichen Papierdruck-Geräten hilft man sich mit einem punktuellen Haften des Textils an Papier mittels Doppelklebeband. Bei größeren Geräten und insbesondere im Hinblick auf eine kontinuierliche Verfahrensweise können mehrere Printer hintereinander geschaltet werden, was eine gute Reproduzierbarkeit im Fall langer Warenbahnen ergibt.
Bei mehrfarbigen Tintenkartuschen oder Systemen, die in einem Arbeitsgang mehrere Farben gleichzeitig auftragen können, sind selbst komplexere Drucke mit geringem Aufwand möglich.

Der Auftrag der Tintenformulierung auf das zu färbende Material erfolgt, gemäß dem Tintenstrahl-Druckverfahren, gezielt in winzigen Tintentropfen. Das auf diese Weise gefärbte Material wird anschließend einer Behandlung mit Heißdampf oder Heißluft unterzogen oder mittels einer anderen Energie, wie mittels Bestrahlung mit elektromagnetischen Wellen im Mikrowellen- oder Radiofrequenzbereich, behandelt, wobei die Fixierung der Farbstoffe auf dem Fasermaterial erfolgt. Die Zeitdauer dieser Hitzebehandlung beträgt bei Heißluft etwa 20 bis 180 Sekunden und bei Heißdampf etwa 3 bis 20 Minuten. Bei niederen Temperaturen sind für die Fixierung längere Fixierzeiten notwendig als bei höheren Temperaturen. Vorzugsweise wird 10 bis 15 Minuten bei 103°C im Sattdampf, 5 bis 15 Minuten im Heißdampf (130°C) oder 45 bis 90 Sekunden bei 190 bis 210° C in Heißluft fixiert.

Die Fertigstellung der bedruckten Ware erfolgt in üblicher Weise durch Spülen, Seifen und nochmaliges Spülen und Trocknen.

Es werden gemäß dem erfindungsgemäßen Verfahren farbstarke Druckmuster mit den üblichen guten Echtheitseigenschaften erhalten. Unterschiedlich tief gefärbte Nuancen des gleichen Farbtons sind durch Verwendung des Tintenstrahl-Verfahrens sehr einfach erzielbar, so durch Steuerung der Auftragsmenge der Farbstofflösung, z.B. durch mehrfaches Überdrucken derselben Zeile, oder auch durch Aufrasterung und Drucken eines feinen Punkterasters, das bei heutigen Ink-Jet-Drucken, je nach Verfahren, sogar über 400 dpi liegen kann. Ohne einen Neuansatz der Färbeflotte lassen sich so eine Vielzahl von Farbintensitäten (Farbsättigungen) erhalten.

Für die erfindungsgemäße Färbeweise sind alle wasserlöslichen, faserreaktiven Farbstoffe geeignet. Faserreaktive Farbstoffe sind solche organischen Farbstoffe, die 1, 2, 3 oder 4 faserreaktive Reste der aliphatischen, aromatischen oder heterocyclischen Reihe enthalten. Solche Farbstoffe sind zahlreich in der Literatur beschrieben. Die Farbstoffe können den verschiedensten Farbstoffklassen angehören, wie beispielsweise der Klasse der Monoazo-, Disazo-, Polyazo-, Metallkomplex-Azo-, wie 1:1-Kupfer-, 1:2-Chrom- und 1:2-Kobaltkomplex-Monoazo- und -Disazo-Farbstoffe, weiterhin der Reihe der Anthrachinonfarbstoffe, Kupfer-, Nickel- und Kobaltphthalocyaninfarbstoffe, Kupferformazanfarbstoffe, Azomethin-, Nitroaryl-, Dioxazin-, Triphendioxazin-, Phenazin- und Stilbenfarbstoffe. Unter faserreaktive Farbstoffen werden solche verstanden, die eine "faserreaktive" Gruppe besitzen, d.h. eine Gruppe, die mit den Hydroxygruppen der Cellulose oder mit den Amino- und eventuellen Carboxygruppen von Polyamiden unter Bildung covalenter chemischer Bindungen zu reagieren vermögen. Der faserreaktive Rest kann direkt oder über ein Brückenglied an den Farbstoffrest gebunden sein; vorzugsweise ist er direkt oder über eine gegebenenfalls monoalkylierte Aminogruppe, wie beispielsweise eine Gruppe der Formel -NH-, -N(CH₃)-, -N(C₂H₅)- oder -N(C₃H₇)-, oder über einen aliphatischen Rest, wie einen Methylen-, Ethylen- oder Propylen-Rest oder einen Alkylenrest von 2 bis 8 C-Atomen, der durch eine oder zwei Oxi-und/oder Aminogruppen unterbrochen sein kann, oder über ein eine Aminogruppe enthaltendes Brückenglied, wie beispielsweise eine Phenylaminogruppe, an den Farbstoffrest gebunden.

Faserreaktive Reste sind beispielsweise: Vinylsulfonyl, β-Chlorethylsulfonyl, β-Sulfatoethylsulfonyl, β-Acetoxy-ethylsulfonyl, β-Phosphatoethylsulfonyl, β-Thiosulfatoethylsulfonyl, N-Methyl-N-(β-sulfatoethyl-sulfonyl)-amino, Acryloyl, -CO-CCl = CH₂, -CO-CH = CH-Cl, -CO-CCl = CHCl, -CO-CCl = CH-CH₃, -CO-CBr=CH₂, -CO-CH=CH-Br, -CO-CBr = CH-CH₃, -CO-CCl=CH-COOH, -CO-CH=CCl-COOH, -CO-CBr=CH-COOH, -CO-CH=CBr-COOH, -CO-CCl=CCl-COOH, -CO-CBr=CBr-COOH, β-Chlor- oder β-Brompropionyl, 3-Phenylsulfonylpropionyl, 3-Methylsulfonylpropionyl, 3-Chlor-3-phenylsulfonylpropionyl, 2,3-Dichlorpropionyl, 2,3-Dibrompropionyl, 2-Fluor-2-chlor-3,3-difluorcyclobutan-2-carbonyl, 2,2,3,3-Tetrafluorcyclobutan-1-carbonyl oder -1-sulfonyl, β-(2,2,3,3-Tetrafluorcyclobutyl-1)acryloyl, α- oder β-Methylsulfonylacryloyl, Propiolyl, Chloracetyl, Bromacetyl, 4-(β-Chlorethyl-sulfonyl)-butyril, 4-Vinylsulfonyl-butyryl, 5-(β-Chlorethyl-sulfonyl)valeryl, 5-Vinylsulfonyl-valeryl, 6-(β-Chlorethyl-sulfonyl)-caproyl, 6-Vinylsulfonyl-caproyl, 4-Fluor-3-nitro-benzoyl, 4-Fluor-3-nitrophenylsulfonyl, 4-Fluor-3-methyl-sulfonylbenzoyl, 4-Fluor-3-cyano-benzoyl, 2-Fluor-5-methylsulfonyl-benzoyl, 2,4-Dichlortriazinyl-6, 2,4-Dichlor-pyrimidinyl-6, 2,4,5-Trichlorpyrimidinyl-6, 2,4-Dichlor-5-nitro- oder 5-methyl- oder -5-carboxymethyl oder -5-carboxy oder -5-cyano oder -5-vinyl oder -5-sulfo oder -5-mono-, di- oder trichlormethyl oder -5-methylsulfonyl-pyrimidinyl-6, 2,5-Dichlor-4-methylsulfonyl-pyrimidinyl-6, 2-Fluor-4-pyrimidinyl, 2,6-Difluor-4-pyrimidinyl, 2,6-Difluor-5-chlor-4-pyrimidinyl, 2-Fluor-5,6-dichlor-4-pyrimidinyl, 2,6-Difluor-5-methyl-4-pyrimidinyl, 2,5-Difluor-6-methyl-4-pyrimid inyl, 2-Fluor-5-methyl-6-chlor-4-pyrimid inyl, 2-Fluor-5-nitro-6-chlor-4-pyrimidinyl, 5-Brom-2-fluor-4-pyrimidinyl, 2-Fluor-5-cyan-4-pyrimidinyl, 2-Fluor-5-methyl-4-pyrimidinyl, 2,5,6-Trifluor-4-pyrimidinyl, 5-Chlor-6-chlormethyl-2-fluor-4-pyrimidinyl, 2,6-Difluor-5-brom-4-pyrimidinyl, 2-Fluor-5-brom-6-chlor-methyl-4-pyrimidinyl, 2,6-Difluor-5-chlormethyl-4-pyrimidinyl, 2,6-Difluor-5-nitro-4-pyrimidinyl, 2-Fluor-6-methyl-4-pyrimidinyl, 2-Fluor-5-chlor-6-methyl-4-pyrimidinyl, 2-Fluor-5-chlor-4-pyrimidinyl, 2-Fluor-6-chlor-4-pyrimidinyl, 6-Trifluormethyl-5-chlor-2-fluor-4-pyrimidinyl, 6-Trifluormethyl-2-fluor-4-pyrimidinyl, 2-Fluor-5-nitro-4-pyrimidinyl, 2-Fluor-5-trifluormethyl-4-pyrimidinyl, 2-Fluor-5-phenyl oder -5-methylsulfonyl-4-pyrimidinyl, 2-Fluor-5-carbonamido-4-pyrimidinyl, 2-Fluor-5-carbomethoxy-4-pyrimidinyl, 2-Fluor-5-brom-6-trifluormethyl-4-pyrimidinyl, 2-Fluor-6-carbonamido-4-pyrimidinyl, 2-Fluor-6-carbomethoxy-4-pyrimidinyl, 2-Fluor-6-phenyl-4-pyrimidinyl, 2-Fluor-6-cyan-4-pyrimidinyl, 2,6-Difluor-5-methylsulfonyl-4-pyrimidinyl, 2-Fluor-5-sulfonamido-4-pyrimidinyl, 2-Fluor-5-chlor-6-carbomethoxy-4-pyrimidinyl, 2,6-Difluor-5-trifluormethyl-4-pyrimidinyl, 2,4-Bis-(methylsulfonyl)-pyrimidinyl-4, 2,5-Bis-(methyl-sulfonyl)-5-chlor-pyrimidinyl-4, 2-Methylsulfonylpyrimidinyl-4, 2-Phenylsulfonyl-pyrimidinyl-4, 2-Methylsulfonyl-5-chlor-6-methyl-pyrimidinyl-4, 2-Methylsulfonyl-5-brom-6-methylpyrimidinyl-4, 2-Methylsulfonyl-5-chlor-6-ethyl-pyrimidinyl-4, 2-Methylsulfonyl-5-chlor-methyl-pyrimidinyl-4, 2-Methylsulfonyl-5-nitro-6-methyl-pyrimidinyl-4, 2, 516-Tris-methylsulfonyl-pyrimidinyl-4, 2-Methylsulfonyl-5,6-dimethyl-pyrimidinyl-4, 2-Ethylsulfonyl-5-chlor-6-methylpyrimidinyl-4, 2-Methylsulfonyl-6-chlorpyrimidinyl-4, 2,6-Bis(methylsulfonyl)-5-chlor-pyrimidinyl-4, 2-Methylsulfonyl-6-carboxy-pyrimidinyl-4, 2-Methylsulfonyl-5-sulfopyrimidinyl-4, 2-Methylsulfonyl-6-carbomethoxy-pyrimidinyl-4, 2-Methylsulfonyl-5-carboxy-pyrimidinyl-4, 2-Methylsulfonyl-5-cyan-6-methoxy-pyrimidinyl-4, 2-Methylsulfonyl-5-chlor-pyrimidinyl-4, 2-Sulfoethylsulfonyl-6-methylpyrimidinyl-4,2-Methylsulfonyl-5-brom-pyrimidinyl-4, 2-Phenylsulfonyl-5-chlor-pyrimidinyl-4,2-Carboxymethylsulfonyl-5-chlor-6-methyl-pyrimidinyl-4, 2,4-Dichlorpyrimidin-6-carbonyl oder -6-sulfonyl, 2,4-Dichlorpyrimidin-5-carbonyl oder -5-sulfonyl, 2-Chlor-4-methylpyrimidin-5-carbonyl, 2-Methyl-4-chlorpyrimidin-5-carbonyl, 2-Methylthio-4-fluorpyrimidin-5-carbonyl, 6-Methyl-2,4-dichlorpyrimidin-5-carbonyl, 2,4,6-Trichlorpyrimidin-5-carbonyl, 2,4-Dichlorpyrimidin-5-sulfonyl, 2,4-Dichlor-6-methyl-pyrimidin-5-carbonyl oder -5-sulfonyl, 2-Methylsulfonyl-6-chlorpyrimidin-4 und -5-carbonyl, 2,6-Bis-(methylsulfonyl)-pyrimidin-4 oder -5-carbonyl, 2-Ethylsulfonyl-6-chlorpyrimidin-5-carbonyl, 2,4-Bis-(methylsulfonyl)-pyrimidin-5-sulfonyl, 2-Methylsulfonyl-4-chlor-6-methylpyrimidin-5-sulfonyl- oder -5-carbonyl, 2-Chlorchinoxalin-3-carbonyl, 2- oder 3-Monochlorchinoxalin-6-carbonyl, 2- oder 3-Monochlorchinoxalin-6-sulfonyl, 2,3-Dichlorchinoxalin-5- oder -6-carbonyl, 2,3-Dichlorchinoxalin-5- oder -6-sulfonyl, 1,4-Dichlorphthalazin-6-sulfonyl- oder - 6-carbonyl, 2,4-Dichlorchinazolin-7- oder -6-sulfonyl- oder -carbonyl, 2,4,6-Trichlorchinazolin-7 oder 8-sulfonyl, 2- oder 3- oder 4-(4',5'-Dichlor-pyridazon-6'-yl-1')-phenylsulfonyl oder -carbonyl, β-(4',5'-Dichlorpyridazinon-6-yl-1')-propionyl, 3,6-Dichlorpyridazin-4-carbonyl oder -4-sulfonyl, 2-Chlorbenzthiazol-5- oder -6-carbonyl oder -5- oder -6-sulfonyl, 2-Arylsulfonyl- oder 2-Alkylsulfonylbenzthiazol-5- oder -6-carbonyl oder -5- oder -6-sulfonyl, wie 2-Methylsulfonyl- oder 2-Ethylsulfonylbenzthiazol-5- oder -6-sulfonyl oder -carbonyl, 2-Phenylsulfonyl-benzthiazol-5- oder -6-sulfonyl- oder -carbonyl und die entsprechenden im ankondensierten Benzolring Sulfogruppen enthaltenden 2-Sulfonylbenzthiazol-5- oder -6-carbonyl- oder -sulfonyl-Derivate, 2-Chlorbenzoxazol-5- oder -6-carbonyl- oder -sulfonyl, 2-Chlorbenzimidazol-5-oder -6-carbonyl oder -sulfonyl, 2-Chlor-1-methylbenzimidazol-5- oder -6-carbonyl oder -sulfonyl, 2-Chlor-4-methylthiazol-(1,3)-5-carbonyl) oder -4- oder -5-sulfonyl; ammoniumgruppenhaltige Triazinringe, wie 2-Trimethylammonium-4-phenylamino- und 4-(o, m- oder p-Sulfophenyl)-amino-triazinyl-6, 2-(1,1-Dimethylhydrazinium)-4-phenylamino- und 4-(o-, m- oder p-Sulfophenyl)-aminotriazinyl-6, 2-(2-lsopropyliden-1,1-dimethyl)hydrazinium-4-phenylamino- und 4-(o-, m- oder p-Sulfophenyl)-aminotriazinyl-6, 2-N-Aminopyrrolidinium-, 2-N-Aminopiperidinium-4-phenylamino- oder 4-(o-, m- oder p-Sulfophenyl)-aminotriazinyl-6, 4-Phenylamino- oder 4-(Sulfophenylamino)-triazinyl-6, die in 2-Stellung über eine Stickstoffbindung das 1,4-Bis-azabicyclo[2,2,2]octan oder das 1,2-Bis-aza-bicyclo-[0,3,3]-octan quartär gebunden enthalten, 2-Pyridinium-4-phenylamino- oder 4-(o-, m- oder p-Sulfophenyl)-amino-triazinyl-6 sowie entsprechende 2-Oniumtriazinyl-6-Reste, die in 4-Stellung durch Alkylamino, wie Methylamino, Ethylamino oder β-Hydroxy-ethylamino, oder Alkoxy, wie Methoxy oder Ethoxy, oder Aryloxy, wie Phenoxy oder Sulfophenoxy, substituiert sind.

Nach der Fixierung des Farbstoffes auf dem Substrat genügt ein übliches ein-oder mehrmaliges Spülen des gefärbten Substrates mit warmem oder heißem und gegebenenfalls kaltem Wasser.

Insbesondere beim Drucken von Cellulosefasern enthaltenden Materialien, beispielsweise Textilien aus Polyester-/Cellulose-Fasern, ist es zweckmäßig, der Tintenformulierung einen Dispersionsfarbstoff zuzusetzen. Als Dispersionsfarbstoffe kommen alle üblichen Dispersionsfarbstoffe in Betracht, beispielsweise solche aus der Gruppe der Azo-, Nitro-, Antrachinon-, Methin-, Chinolin-, Benzimidazol- und Oxazin-Farbstoffe.

Die der Tintenformulierung zugesetzte Menge des Dispersionsfarbstoffes beträgt zweckmäßigerweise 10 bis 150, vorzugsweise 10 bis 100 g pro Liter Tintenformulierung, die notwendigerweise Dimethylformamid, N-Methyl-pyrrolidon oder andere Lösungsmittel für Dispersionsfarbstoffe enthält.

Es ist prinzipiell auch möglich, das zu bedruckende Fasermaterial in einem ersten Schritt mit einer Klotzflotte vorzubehandeln, die das alkalifreisetzende Mittel und gegebenenfalls Verdickungsmittel wie Alginate enthält, bei Temperaturen bis maximal 100°C zu trocknen und anschließend in einem zweiten Schritt mit einer wäßrigen Farbstofflösung zu bedrucken. Diese Variante ist jedoch ein Zweistufenverfahren und nicht Gegenstand der vorliegenden Erfindung.

Gegenstand der vorliegenden Erfindung ist auch eine wäßrige
Tintenformulierung für den Ink-Jet-Druck oder für eine andere berührungslose Minimalauftragssprühtechnik, bestehend im wesentlichen aus
a) einer wäßrigen Lösung eines Reaktivfarbstoffs;
b) mindestens einem Alkalifluorid, Alkaliformiat oder Alkalicitrat ;
   sowie gegebenenfalls aus
c) einem oder mehreren Dispersionsfarbstoffen;
d) einem oder mehreren kristallwasserhaltigen Salzen;
e) hydrotropen Substanzen und/oder
f) weiteren üblichen Zusatzstoffen, beispielsweise Antiaggregationsmittel, Netzmittel, ionische oder nicht-ionische Tenside.

Die Konzentrationen der Reaktivfarbstoffe, der alkalisch wirkenden Mittel sowie der gegebenenfalls zugesetzten Dispersionsfarbstoffe, kristallwasserhaltigen Salze und/oder hydrotropen Substanzen in der wäßrigen Tintenformulierung sind bereits bei der Beschreibung des erfindungsgemäßen Verfahrens genannt.

Durch das erfindungsgemäße Verfahren ist es möglich, helle und tiefe Farbtöne auf Cellulosefasern oder Cellulosefasern enthaltenden Materialien mit guter Farbstärke und hervorragender Konturschärfe zu erzielen.

Weitere Vorteile des erfindungsgemäßen Ink-Jet-Druckverfahrens liegen in der einfachen Durchführung, der preiswerten Verfügbarkeit des alkalisch wirkenden Mittels sowie in der Umweltfreundlichkeit der Reaktionsweise und der Reaktionsprodukte.

Die nachstehenden Beispiele dienen zur Erläuterung der Erfindung. Die darin genannten Teile sind Gewichtsteile, die Prozentangaben stellen Gewichtsprozente dar, sofern nicht anders vermerkt. Gewichtsteile beziehen sich zu Volumenteilen wie Kilogramm zu Liter.

### Beispiel 1

Ein Gewebe aus mercerisierter und gebleichter Baumwolle wird mittels einer oder zweier Walzen zur Führung und Spannung des Gewebes unter einem Ink-Jet-Drucker hindurchgeführt und mittels einer wäßrigen 6%igen Farbstofflösung des aus der DE-A- 19 43 904 bekannten Farbstoffes der Formel und einem Zusatz von 20 % Natriumformiat, bezogen auf die Farbstofflösung, mit hohem Auftrag der Farbstofflösung bedruckt. Das so bedruckte Gewebe wird anschließend 15 Minuten bei 105°C gedämpft, danach mit kaltem und heißem Wasser gespült, wobei das heiße Wasser ein handelsübliches Netzmittel enthalten kann, gegebenenfalls nochmals mit kaltem Wasser gespült und getrocknet.

Es wird bei minimalem Flottenauftrag und geringer Abwasserbelastung ein farbstarker konturscharfer roter Druck erhalten, der gute Allgemeinechtheiten, insbesondere gute Wasch- und Lichtechtheiten, besitzt.

### Beispiel 2

Ein mercerisiertes und gebleichtes Baumwollgewebe wird beispielsweise in einem handelsüblichen Büro-Tintenstrahldrucker mit wasserlöslichen faserreaktiven Farbstoffen bedruckt, wobei die Grundfarben der subtraktiven Farbmischung (Gelb, Cyan, Magenta und zusätzlich Schwarz) in einem Arbeitsgang aufgetragen werden. Jede Tinte enthält 10 % Farbstoff und 20 % Natriumformiat. Zur anschließenden Fixierung verwendet man einen Dämpfer bei 105 °C, 20 Minuten und wäscht anschließend heiß nach.

### Beispiel 3

a) Ein Gewebe aus mercerisierter und gebleichter Baumwolle wird auf einer Unterlage befestigt und in einem handelsüblichen Büro-Tintenstrahldrucker mit 6 %igen wäßrigen Lösungen von faserreaktiven Farbstoffen bedruckt, wobei die Grundfarben der subtraktiven Farbmischung (Gelb, Cyan, Magenta und zusätzlich Schwarz) in vier einzelnen Gängen hintereinander aufgetragen werden. Die Farbstofflösungen enthalten jeweils 15 % Kaliumfluorid. Zur anschließenden Fixierung verwendet man einen Hochtemperatur-Dämpfer bei 130° C und wäscht anschließend heiß nach.
b) Zur Herstellung eines orangen Druckes kann man beispielsweise den aus der europäischen Patentanmeldungs-Veröffentlichung Nr. 0 061 151 bekannten Farbstoff der Formel (in Form des Alkalimetallsalzes) einsetzen. Es wird ein konturscharfes Muster bei minimalem Auftrag der Farbstofflösung erhalten. Nach der Fixierung des Farbstoffes in einem Dämpfer erhält man echte orangene Färbungen.

### Beispiel 4

Ein mercerisiertes und gebleichtes Baumwollgewebe wird auf einem Flachbettdrucker unter ausschließlicher Bewegung des Druckkopfes in einem Arbeitsgang unter Verwendung eines faserreaktiven Farbstoffes, wie beispielsweise eines in den vorhergehenden oder nachfolgenden Beispielen beschriebenen Farbstoffes, unter Zuhilfenahme von 200 g/l Natriumformiat als alkalisch wirkende Komponente, bedruckt. Anschließend wird das bedruckte Material mit Trockenhitze zwecks Fixierung des Farbstoffes behandelt und anschließend heiß geseift.

### Beispiel 5

Ein Polyester-/Cellulose-Gewebe wird mit Hilfe einer oder zweier Gummiwalzen direkt eingezogen und in einem Arbeitsgang mit einer Mischung aus faserreaktiven Farbstoffen, Dispersionsfarbstoffen und 200 g/l Natriumformiat in den Grundfarben der substraktiven Farbmischung mittels einem Ink-Jet-Drucker bedruckt. Die anschließende Fixierung erfolgt in einem Hochtemperatur-Dämpfer bei 180° C. Die Reaktivfarbstoffe sind auf dem Material fixiert und die Dispersionsfarbstoffe in die Polyesterfasern diffundiert, so daß eine Nachwäsche in der Regel nur wenig nichtfixierten Farbstoff ablöst.

### Beispiel 6

a) Ein Viskosegewebe wird in einem handelsüblichen Tintenstrahldrucker unter Verwendung einer wäßrigen Lösung eines schwarzen Reaktivfarbstoffes (10 %) und wäßriger Lösungen von faserreaktiven Farbstoffen, deren Grundfarben Gelb (12 %), Gyan (10 %) und Magenta (9 %) einer substraktiven Farbmischung entsprechen, unter Zusatz von 20 % Kaliumfluorid bedruckt. Das Gewebe wird anschließend in einem Hochtemperatur-Dämpfer bei 130°C und 30 % Luftfeuchtigkeit fixiert.
b) Zur Herstellung eines brilliant roten, konturscharfen Druckes kann in der unter a) angegebenen Verfahrensweise verfahren werden, wenn man mittels eines handelsüblichen Tintenstrahldruckers lediglich die wäßrige Lösung des aus Beispiel 1 der Europäischen Patentschrift Nr. 0 032 187 bekannten Farbstoffes der Formel und eines Zusatzes von 20 % Kaliumfluorid druckt.
Es wird ein waschechter Druck mit scharfen Konturen erhalten.

### Beispiel 7

Mercerisiertes Baumwollgewebe wird auf einer Unterlage befestigt und in einem handelsüblichen Büro-Tintenstrahldrucker mit wäßrigen Farbstofflösungen unter Zusatz von 25 % Natriumformiat bedruckt, wobei die Grundfarben der subtraktiven Farbmischung (Gelb (10 %), Gyan (8 %), Magenta (8 %) und zusätzlich Schwarz (10 %)) in vier einzelnen Gängen hintereinander aufgetragen werden. Die Farbstoffe werden anschließend auf dem Material mittels eines Hochtemperatur-Dämpfers bei 180°C fixiert. Das in einem konturenscharfen Druckmuster gefärbte Material wird anschließend heiß nachgewaschen.

### Beispiel 8

Ein Gewebe aus mercerisierter und gebleichter Baumwolle wird in einem handelsüblichen Tintenstrahldrucker mit einer 6 % wäßrigen Lösung des aus der europäischen Patentanmeldungs-Veröffentlichung Nr. 0 061 151 bekannten Farbstoffes der Formel (in Form des Alkalimetallsalzes) unter Zusatz von 15 % Natriumformiat, bezogen auf die wäßrige Lösung, bedruckt. Die Fixierung erfolgt anschließend in einem Hochtemperatur-Dämpfer bei 190° C. Es wird ein konturenscharfer oranger Druck mit guten Echtheitseigenschaften erhalten.

### Beispiele 9 bis 32

Zur Herstellung weiterer Färbungen nach der erfindungsgemäßen Verfahrensweise geht man von einem Cellulosefasermaterial aus, bedruckt dieses nach der Verfahrensweise eines Tintenstrahl-Druckers, beispielsweise analog nach einer der in den obigen Ausführungsbeispielen beschriebenen Methoden, unter Anwendung wäßriger Lösungen eines oder mehrerer in den nachfolgenden Tabellenbeispielen angegebenen, bekannten Farbstoffe (die Farbstoffe sind in Form der freien Säure geschrieben; sie werden jedoch in Form ihrer Alkalimetallsalze eingesetzt).
Man erhält klare, farbstarke Druckmuster mit den in dem jeweiligen Tabellenbeispiel angegebenen Farbton und den für den jeweiligen Farbstoff guten Echtheitseigenschaften.

## Patentansprüche

1. Verfahren zum Bedrucken von flächigen Cellulosefasermaterialien oder Cellulosefasern enthaltenden Materialien mit Reaktivfarbstoffen unter Anwendung eines einphasigen Ink-Jet-Verfahrens oder einer anderen berührungslosen Minimalauftragssprühtechnik und anschließender Fixierung der Reaktivfarbstoffe auf der Faser, dadurch gekennzeichnet, daß die wäßrige Tintenformulierung ein Alkalifluorid, ein Alkaliformiat, ein Alkalicitrat oder eine Mischung der genannten Alkalisalze enthält.

2. Verfahren nach Anspruch 1, dadurch gekennzeichnet, daß das Alkalimetall Lithium, Natrium oder Kalium ist.

3. Verfahren nach Anspruch 1 oder 2, dadurch gekennzeichnet, daß das Alkalisalz Natriumfluorid, Kaliumfluorid, Lithiumformiat, Natriumformiat, Kaliumformiat, Natriumcitrat, Kaliumcitrat oder Lithiumcitrat ist.

4. Verfahren nach Anspruch 1 oder 2, dadurch gekennzeichnet, daß das Alkalisalz Natriumformiat ist.

5. Verfahren nach Anspruch 1 oder 2, dadurch gekennzeichnet, daß das Alkalisalz Kaliumfluorid ist.

6. Verfahren nach mindestens einem der Ansprüche 1 bis 5, dadurch gekennzeichnet, daß das Alkalisalz oder die Mischung der Alkalisalze in einer Konzentration von 30 bis 300 g pro Liter Tintenformulierung, vorzugsweise 100 bis 200 g pro Liter Tintenformulierung, vorhanden ist.

7. Verfahren nach mindestens einem der Ansprüche 1 bis 6, dadurch gekennzeichnet, daß in der Tintenformulierung zusätzlich eine oder mehrere hydrotrope Substanz(en), vorzugsweise Harnstoff, ein Glykolmonoalkylether oder Glykol, vorhanden ist/sind.

8. Verfahren nach mindestens einem der Ansprüche 1 bis 7, dadurch gekennzeichnet, daß in der Tintenformulierung zusätzlich ein oder mehrere kristallwasserhaltige(s) Salz(e), vorzugsweise Lithiumchlorid, Lithiumsulfat, Natriumsulfat oder Natriumcitrat, vorhanden ist/sind.

9. Verfahren nach mindestens einem der Ansprüche 1 bis 8, dadurch gekennzeichnet, daß in der Tintenformulierung zusätzlich ein oder mehrere Dispersionsfarbstoffe vorhanden sind.

10. Verfahren nach mindestens einem der Ansprüche 1 bis 9, dadurch gekennzeichnet, daß das zu bedruckende Fasermaterial Baumwolle, Zellwolle, Regeneratcellulose (Viskose) oder ein Polyester/Cellulose-Mischgewebe ist.

11. Wäßrige Tintenformulierung für den Ink-Jet-Druck oder für eine andere berührungslose Minimalauftragssprühtechnik, bestehend im wesentlichen aus
a) einer wäßrigen Lösung eines Reaktivfarbstoffs;
b) mindestens einem Alkalifluorid, Alkaliformiat oder, Alkalicitrat ;
sowie gegebenenfalls aus
c) einem oder mehreren Dispersionsfarbstoffen;
d) einem oder mehreren kristallwasserhaltigen Salzen;
e) hydrotropen Substanzen und/oder
f) weiteren üblichen Zusatzstoffen.

12. Wäßrige Tintenformulierung gemäß Anspruch 11, dadurch gekennzeichnet, daß die Komponente b) Natriumformiat oder Kaliumfluorid ist.

## Claims

1. A process for printing sheetlike cellulose fiber materials or materials containing cellulose fibers with reactive dyes using a single-phase inkjet process or some other non-contact minimal addon spray technique and subsequent fixation of the reactive dyes on the fiber, which comprises using an aqueous ink formulation comprising an alkali metal fluoride, an alkali metal formate, an alkali metal citrate or a mixture thereof.

2. The process of claim 1, wherein the alkali metal is lithium, sodium or potassium.

3. The process of claim 1 or 2, wherein the alkali metal salt is sodium fluoride, potassium fluoride, lithium formate, sodium formate, potassium formate, sodium citrate, potassium citrate or lithium citrate.

4. The process of claim 1 or 2, wherein the alkali metal salt is sodium formate.

5. The process of claim 1 or 2, wherein the alkali metal salt is potassium fluoride.

6. The process of at least one of claims 1 to 5, wherein the alkali metal salt or the mixture of the alkali metal salts is present in a concentration from 30 to 300 g per liter of ink formulation, preferably from 100 to 200 g per liter of ink formulation.

7. The process of at least one of claims 1 to 6, wherein the ink formulation additionally contains one or more hydrotropic substances, preferably urea, a glycol monoalkyl ether or glycol.

8. The process of at least one of claims 1 to 7, wherein the ink formulation additionally contains one or more salts containing water of crystallization, preferably lithium chloride, lithium sulfate, sodium sulfate or sodium citrate.

9. The process of at least one of claims 1 to 8, wherein the ink formulation additionally contains one or more disperse dyes.

10. The process of at least one of claims 1 to 9, wherein the fiber material to be printed is cotton, spun rayon, regenerated cellulose (viscose) or a polyester-cellulose blend fabric.

11. An aqueous ink formulation for inkjet printing or for any other non-contact minimal addon spray technique, consisting essentially of
a) an aqueous solution of a reactive dye,
b) at least one alkali metal fluoride, alkali metal formate or alkali metal citrate,
and optionally of
c) one or more disperse dyes,
d) one or more salts containing water of crystallization,
e) hydrotropic substances and/or
f) further customary additives.

12. The aqueous ink formulation of claim 11, wherein component b) is sodium formate or potassium fluoride.

## Revendications

1. Procédé pour imprimer des matières bidimensionnelles à base de fibres de cellulose ou des matières contenant des fibres de cellulose, avec des colorants réactifs, par utilisation d'un procédé à jet d'encre en une seule phase ou d'une autre technique sans contact de pulvérisation à application minimale, puis fixage des colorants réactifs sur la fibre, caractérisé en ce que la formulation d'encre contient un fluorure d'un métal alcalin, un formiate d'un métal alcalin, un citrate d'un métal alcalin ou un mélange des sels de métaux alcalins mentionnés ci-dessus.

2. Procédé selon la revendication 1, caractérisé en ce que le métal alcalin est le lithium, le sodium ou le potassium.

3. Procédé selon la revendication 1 ou 2, caractérisé en ce que le sel d'un métal alcalin est le fluorure de sodium, le fluorure de potassium, le formiate de lithium, le formiate de sodium, le formiate de potassium, le citrate de sodium, le citrate de potassium ou le citrate de lithium.

4. Procédé selon la revendication 1 ou 2, caractérisé en ce que le sel d'un métal alcalin est le formiate de sodium.

5. Procédé selon la revendication 1 ou 2, caractérisé en ce que le sel d'un métal alcalin est le fluorure de potassium.

6. Procédé selon au moins l'une des revendications 1 à 5, caractérisé en ce que le sel d'un métal alcalin ou le mélange des sels de métaux alcalins est présent à une concentration de 30 à 300 g par litre de formulation d'encre, de préférence de 100 à 200 g par litre de formulation d'encre.

7. Procédé selon au moins l'une des revendications 1 à 6, caractérisé en ce que la formulation d'encre contient en outre une ou plusieurs substances hydrotropes, de préférence l'urée, un éther monoalkylique du glycol, ou le glycol.

8. Procédé selon au moins l'une des revendications 1 à 7, caractérisé en ce que la formulation d'encre contient en outre un ou plusieurs sels contenant de l'eau de cristallisation, de préférence le chlorure de lithium, le sulfate de lithium, le sulfate de sodium ou le citrate de sodium.

9. Procédé selon au moins l'une des revendications 1 à 8, caractérisé en ce que la formulation d'encre contient en outre un ou plusieurs colorants de dispersion.

10. Procédé selon au moins l'une des revendications 1 à 9, caractérisé en ce que la matière fibreuse à imprimer est le coton, la cellulose, la cellulose régénérée (viscose) ou un tissu mélangé de polyester/cellulose.

11. Formulation aqueuse d'encre pour l'impression au jet d'encre ou pour une autre technique sans contact de pulvérisation par application minimale, constituée essentiellement
a) d'une solution aqueuse d'un colorant réactif,
b) d'au moins un fluorure d'un métal alcalin, un formiate d'un métal alcalin ou un citrate d'un métal alcalin, et éventuellement
c) d'un ou plusieurs colorants de dispersion,
d) d'un ou plusieurs sels contenant de l'eau de cristallisation,
e) de substances hydrotropes et/ou
f) d'autres additifs usuels.

12. Formulation aqueuse d'encre selon la revendication 11, caractérisée en ce que le constituant b) est le formiate de sodium ou le fluorure de potassium.
